# EUROPÄISCHE PATENTSCHRIFT

(11) **EP 0 466 868 B1**
(45) Veröffentlichungstag und Bekanntmachung des Hinweises auf die Patenterteilung: **24.01.1996**
(21) Anmeldenummer: 91903030.4
(22) Anmeldetag: 05.02.1991
(51) Int. Cl.: D01D 5/16

(54) **VERFAHREN ZUM SCHNELLSPINNEN VON MONOFILAMENTEN UND DAMIT HERGESTELLTE MONOFILAMENTE**
PROCESS FOR THE HIGH-SPEED SPINNING OF MONOFILAMENTS, AND MONOFILAMENTS THUS MANUFACTURED
PROCEDE DE FILAGE RAPIDE DE MONOFILAMENTS ET MONOFILAMENTS FABRIQUES PAR CE PROCEDE

(30) Priorität: 05.02.1990 CH 354/90
(43) Veröffentlichungstag der Anmeldung: 22.01.1992
(73) Patentinhaber: Rhône-Poulenc Viscosuisse SA, CH-6020 Emmenbrücke (CH)
(72) Erfinder: FISCHER, Klaus, CH-6004 Luzern (CH); BARIS, Halim, CH-6005 Luzern (CH)
(74) Vertreter: Herrmann, Peter Johannes
(86) Internationale Anmeldenummer: CH9100027
(87) Internationale Veröffentlichungsnummer: WO9111547

(56) Entgegenhaltungen:
- EP-A- 0 176 937
- DE-A- 3 609 209
- DE-A- 3 823 337
- GB-A- 712 779
- H. Ludewig, Polyesterfasern, Akademieverlag Berlin 1975, Seite 350 H. Linz, Zum Problem der Wechselwirkung zwischen Faden und Fadenleitorganen bei schnellaufenden Textilmaschinen, Melliand Textilberichte 6/1972, Seiten 616-622 Prospekt Fa. TITAL, CIFC 1979, Seiten 20-22 Prospekt SPK-Fadenführer 1980, Seite 4 Bélà von Falkai, Synthesefasern, Verlag Chemie Weinheim 1981, Seite 145

## Beschreibung

Die vorliegende Erfindung betrifft ein Verfahren zur Herstellung von Polyester Monofilamenten mit einem Titer von 1 bis 30 dtex und die danach hergestellten Monofilamente.

Das Abziehen von schmelzgesponnenen Multifilamenten über Bremsstifte, wobei durch Reibung Orientierung und Kristallisation beeinflusst werden, ist bekannt (CH-A-475 375). In der bekannten Vorrichtung ist zwischen unverstellbaren, feststehenden Bremsstiften ein nicht angetriebenes Rollenpaar zur Stabilisierung der konvergierten Multifilamente vorgesehen. Eine solche Vorrichtung ist zur Herstellung von Monofilen jedoch nicht geeignet.

Feine Monofilamente bis etwa 33 dtex werden mit Spinngeschwindigkeiten unter 1000 m/min gesponnen, mit Blasluft gekühlt, aufgewickelt und in einem zweiten Arbeitsgang mit etwa 750 m/min separat verstreckt.

Obwohl die Eigenschaften der in bekannter Weise hergestellten Monofile, insbesondere ihre Festigkeit, befriedigend ist, ist das langsame Spinnen und separate Verstrecken sehr aufwendig. Es besteht schon lange das Bedürfnis, die Herstellung der Monofile zu vereinfachen und effizienter zu gestalten.

Die EP-A-0176937 beschreibt ein Verfahren zur Herstellung eines glatten Multifilamentgarns, wobei das Filamentbündel zu einem Faden zusammengefasst wird, anschliessend mittels einer Wasserdüse mit Flüssigkeit benetzt und darauf über einen Bremsstift verstreckt wird. Das auf diese Weise erhaltene multifile Glattgarn ist als Vorgarn zur Texturierung oder zur Herstellung von Streckzwirngarn vorgesehen.

Die GB-A-712 799 beschreibt ein Verfahren und eine Vorrichtung zum Verstrecken von Polyamidgarnen. Hierbei ist zwischen einem Streckwerk, bestehend aus einer Liefergalette und einer Abzugsgalette ein weiteres Zylinderpaar oder Stiftpaar vorgesehen, welches über ein Federsystem in der Lage ist die Fadenspannung beim Streckvorgang zu stabilisieren. Ein solches System ist schon allein wegen seiner komplexen Zusammensetzung zum Schnellspinnen von Polyester Monofilamenten ungeeignet.

Aufgabe der Erfindung ist es, ein Verfahren, zur Herstellung von feinen Monofilamenten zur Verfügung zu stellen, das ohne separaten Streckprozess bei hohen Wickelgeschwindigkeiten die Eigenschaften von bekannten Monofilamenten erreicht und/oder verbessert.

Eine weitere Aufgabe ist es, das Verfahren so zu varieren, dass gewünschte Eigenschaften der Monofilamente durch die Einstellparameter der Vorrichtung erzielt werden können.

Die vorgenannte Aufgabe wird erfindungsgemäss nach dem Kennzeichen von Anspruch 1 gelöst.

Unmittelbar bedeutet, dass zwischen einer Spinndüse und einem Reibelement keine Berührung mit dem laufenden Faden stattfindet. Hier ist es erstmals überraschend gelungen, ein Monofilament mit einer sehr hohen Geschwindigkeit einstufig herzustellen.

Die Aufspulgeschwindigkeit liegt bei 3000 bis 6000 m/min., bevorzugt 4000 bis 5000 m/min.

Das Verfahren ist anwendbar auf Thermoplaste wie Polyester aller Art, Polyamide, insbesondere solche die als Nylon 66 oder Nylon 6 bekannt sind, sowie Polyacryl, Polyvinylidenfluorid, aus Polyethylen oder Polypropylen.

Die Vorrichtung zur Durchführung des Verfahrens besteht im wesentlichen aus einem Reibelement, welches zwischen der Spinndüse und der Einrichtung zum Präparationsauftrag angeordnet ist. Das Reibelement ist bevorzugt gabelförmig ausgebildet, drehbar und in seinem Abstand zur Spinndüse bewegbar angeordnet.

Bei einer gabelförmigen Ausbildung des Reibelementes sind die beiden gegenüberliegenden Reibflächen, eine obere Reibfläche und eine untere Reibfläche achsparallel angeordnet.

Ein einmal in der Entfernung zur Spinndüse eingestelltes und fixiertes Reibelement kann um seine Achse kontinuierlich oder in festen Stufen so verdreht werden, dass ein auf den zwischen den Reibflächen anliegender Faden mit einer gewünschten Spannung versehen werden kann. Die stufenweise Einstellung hat den Vorteil, dass die gewünschten Positionen jederzeit genau wiedereinstellbar sind und eine konstante, reproduzierbare Fadenspannung gewährleistet ist.

Das Reibelement kann aus mehreren Stiften, welche eine zylindrische aber auch ovale Oberfläche aufweisen, bestehen. Es können aber auch andere Körper mit gekrümmten Oberflächen verwendet werden.

Es ist zweckmässig zum Erreichen der gewünschten Fadeneigenschaften einen Abstand der Reibelemente von der Spinndüse zu wählen, der 20 bis 280 cm beträgt, abhängig vom, erwünschten Endtiter des Monofilamentes.

Der Verdrehwinkel α zwischen dem Fadenlauf und der geeinsamen Achse der Reibelementflächen soll 0 bis 40 Winkelgrade betragen und der Umschlingungswinkel Reibelement/Monofil 50° bis 150° betragen.

Das nach dem Verfahren hergestellte Monofilament soll gleichzeitig die folgenden Bedingungen erfüllen.
a) eine Dehnung von 20 - 45 %
b) eine Festigkeit von 36 - 60 cN/tex
c) einen Kochschrumpf von 2 - 15 %
d) eine Unregelmässigkeit von < 1 % Uster
und e) einen gleichmässigen und runden Querschnitt aufweisen.

Die Erfindung soll anhand einer Zeichnung schematisch dargestellt werden.

Es zeigen:
- Fig. 1: Die erfindungsgemässe Anordnung der Reibelemente im Bereich eines Blasschachtes mit mehreren Monofilamenten.
- Fig. 2: Das Reibelement in drehbarer Anordnung
- Fig. 3: Das Reibelement mit variablem Abstand der Reibflächen
- Fig. 4: Eine Variante des Reibelementes in einer seitlich verstellbaren Anordnung der Reibflächen

In Figur 1 ist mit 1 schematisch eine Spinndüse beschrieben. Zwischen der Spinndüse 1 und einem Spuler 7 ist ein Reibelement 3 angeordnet. Das Reibelement 3 ist, durch Pfeile angedeutet, in seiner Höhe verstellbar. Das Reibelement 3 besteht aus einer Reibfläche 4 und einer Reibfläche 5, welche um eine Achse 8 angeordnet sind. Das Reibelement 3 ist drehbar, so dass ein zwischen der Reibfläche 4 und der Reibfläche 5 hindurchgeführtes Monofilament 2 bzw. eine Schar von Monofilamenten, welche durch die die Fadenschar begrenzenden Monofilamente 2 und 2' dargestellt ist, mit einer Reibkraft beaufschlagt werden kann. Zwischen dem Reibelement 3 und dem Spuler 7 ist eine Vorrichtung 6 zum aufbringen einer Spinnpräparation vorgesehen.

In Fig. 2 ist die Drehbarkeit des Reibelementes durch Pfeile angedeutet. In Fig. 2a führt das Monofilament 2 zwischen der Reibfläche 4 und der Reibfläche 5 hindurch.

In Figur 2b sind das Reibelement 3 und die Reibflächen 4 und 5 in der Seitenansicht dargestellt.

In Fig. 3 ist die Höhenverstellung des Reibelementes 3 als gesamte Einheit und die der Reibfläche 5 gegenüber 4 durch die Doppelpfeile angedeutet. In Fig. 3a führt der Faden zwischen der Reifläche 4 und der Reibfläche 5 hindurch. Fig. 3b ist eine Seitenansicht von Fig. 3a.

In Fig. 4a sind die Reibflächen 4 und die Reibflächen 5 gegeneinander verstellbar angeordnet, wobei es zweckmässig ist, eine Reibfläche fest und die andere verschiebbar zu machen. Der Faden 2 führt zwischen den Reibflächen 4 und 5 hindurch. Fig. 4b ist eine Seitenansicht von Fig. 4a.

Im Betrieb tritt aus der Spinndüse 1 eine Fadenschar, bestehend aus den die Schar begrenzenden Monofilamenten 2,2', welche mit hoher Geschwindigkeit das Reibelement parallel durchlaufen und über die Reibfläche 4 und die Reibfläche 5 mittels des Spulers 7 verstreckt werden. Auf dem Weg zwischen dem Reibelement 3 und dem Spuler 7 wird eine geeignete Spinnpräparation 6 aufgebracht. Gegebenenfalls kann auch eine Galette zwischen Reibelement und Spuler angeordnet werden. Das resultierende Monofilament ist ein für die Weiterverarbeitung fertiges Produkt.

### Ausführungsbeispiel 1

Polyester mit einem V.I. von 74 dl/g und einer Schmelzetemperatur von ca. 287°C, wird durch eine Spinndüse 1 x 6/0.33/4D extrudiert und mit einer Geschwindigkeit von 5000 m/min abgezogen und Blasluft mit 0,25 - 0,4 m/s gekühlt. Der Abstand Spinndüse - Reibelement beträgt je nach Titer 30 - 160 cm. Der Faden wird in einem Abstand von h + 40 cm mit einer Spinnpräparation beaufschlagt. Die Verstellung der Reibelement (Fig. 2) erfolgte in drei verschiedenen stufen, 0°,20° und 40°, gemessen gegen die Fadenlaufrichtung. Die Messergebnisse sind in Tabelle 1 dargestellt. (Wickelgeschwindigkeit 5000 m/min)

Darin bedeutet Stellung
2 - 0°
3- 20° Verdrehwinkel Reibelement/Faden
4 - 40°

Die Umschlingungswinkel betragen (Reibelement nach Fig. 2) bei Stellung
2: 70°
3: 100°
4: 130°

Umschlingungswinkel bei Reibelement nach Fig. 3 50° - 100°.

### Ausführungsbeispiel 2

In Tab. 2 sind die Garnkennwerte eines Versuches mit der Wickelgeschwindigkeit 4000 m/min. zusammengefasst. Sonstige Spinnbedingungen wie Beispiel 1.
- Dt =: Bruchdehnung
- Ft =: Reissfestigkeit
- KS =: Kochschrumpf in Wasser

**Tabelle 1 :**

| Titer [dtex] | h [cm] | Stellung | Dt [%] | Ft [cN/tex] | KS [%] |
|---|---|---|---|---|---|
| 2.8 | 30 | 2 | 41.0 | 38.0 | 3.5 |
| | 40 | 2 | 42.7 | 35.0 | 5.0 |
| | 40 | 3 | 33.0 | 41.0 | 5.0 |
| 4.3 | 40 | 2 | 42.0 | 37.2 | 3.5 |
| | 60 | 2 | 39.0 | 39.5 | 4.5 |
| | 80 | 2 | 43.0 | 37.2 | 5.0 |
| | 60 | 3 | 25.0 | 36.5 | 4.0 |
| | 80 | 3 | 40.0 | 36.0 | 15.0 |
| 6.1 | 40 | 2 | 24.0 | 37.7 | 2.0 |
| | 60 | 2 | 29.0 | 37.0 | 2.5 |
| | 80 | 2 | 33.0 | 41.8 | 3.0 |
| | 100 | 2 | 48.0 | 38.5 | 7.0 |
| | 80 | 3 | 25.0 | 46.0 | 3.5 |
| | 100 | 3 | 30.0 | 41.8 | 6.0 |
| | 100 | 4 | 21.0 | 47.5 | 5.5 |
| | 120 | 4 | 36.0 | 37.1 | 15 |
| 8 | 60 | 2 | 30.0 | 41.3 | 2.0 |
| | 80 | 2 | 28.0 | 46.3 | 2.5 |
| | 100 | 2 | 35.0 | 40.7 | 3.5 |
| | 120 | 2 | 41.0 | 39.0 | 4.5 |
| | 80 | 3 | 35.0 | 41.3 | 4.0 |
| | 100 | 3 | 35.0 | 42.7 | 4.5 |
| | 120 | 3 | 42.0 | 42.7 | 4.5 |
| 10 | 80 | 2 | 30.0 | 43.0 | 2.0 |
| | 90 | 2 | 31.0 | 46.0 | 2.0 |
| | 100 | 2 | 41.0 | 42.0 | 2.5 |
| | 120 | 2 | 45.0 | 40.0 | 3.0 |
| | 80 | 3 | 33.0 | 42.0 | 3.0 |
| | 90 | 3 | 36.0 | 43.0 | 3.0 |
| | 100 | 3 | 25.0 | 50.0 | 3.0 |
| | 120 | 3 | 26.0 | 46.0 | 5.0 |
| | 140 | 3 | 32.0 | 42.6 | 4.0 |
| | 160 | 3 | 45.0 | 39.0 | 8.0 |
| | 140 | 4 | 22.0 | 51.0 | 4.5 |
| | 160 | 4 | 32.0 | 40.0 | 7.0 |
| 12.8 | 100 | 2 | 29.0 | 41.7 | 2.0 |
| | 100 | 3 | 25.0 | 50.0 | 2.5 |
| 13.2 | 130 | 2 | 33.0 | 47.0 | 2.5 |
| | 140 | 2 | 30.0 | 47.0 | 2.5 |
| | 150 | 2 | 34.0 | 44.7 | 3.0 |
| | 130 | 3 | 30.0 | 45.0 | 3.5 |
| | 150 | 3 | 25.0 | 48.0 | 3.0 |

**Tabelle 2 :**

| Titer [dtex] | h [cm] | Stellung | Dt [%] | Ft [cN/tex] | KS [%] |
|---|---|---|---|---|---|
| 4 | 50 | 2 | 38.0 | 42.0 | 3.0 |
| 6 | 70 | 2 | 37.0 | 43.0 | 2.5 |
| 10 | 90 | 2 | 40.0 | 40.0 | 3.0 |
| | 90 | 3 | 32.0 | 47.0 | 3.5 |
| 15 | 130 | 3 | 24.0 | 55.0 | 2.5 |
| | 140 | 3 | 33.0 | 45.0 | 2.5 |
| | 140 | 2 | 38.0 | 41.5 | 3.0 |
| 17 | 150 | 3 | 33.0 | 46.5 | 3.0 |
| 20 | 150 | 2 | 34.0 | 43.0 | 2.5 |
| | 165 | 3 | 30.0 | 47.0 | 4.0 |
| 25 | 185 | 2 | 37.0 | 45.0 | 2.5 |
| | 210 | 3 | 34.0 | 50.5 | 3.5 |
| 28 | 230 | 2 | 33.0 | 48.0 | 3.0 |

Wickelgeschwindigkeit 4000 m/min.

Durch die gezielt beeinflusste Reibung auf ein Monofilament während der Abkühlphase ist es ohne Zwischenschaltung weiterer Aggregate in einfacher Weise gelungen, Dehnung und Festigkeit im beanspruchten Bereich zu variieren. Mit der erfindungsgemässen Anordnung ist es erstmals gelungen, auf eine einfache Art, eine Vielzahl von gleichen Monofilamenten im Titerbereich von 1 bis 30 dtex bei Geschwindigkeiten über 3500 m/min unter Verwendung von Reibelemente einstufig, d.h. ohne zusätzlichen Streckprozess herzustellen. Die erhaltenen Monofilamente sind in bezug auf % Uster, Rundheit und ihre dynamometrischen Eigenschaften den bekannten Typen überlegen.

## Patentansprüche

1. Verfahren zur einstufigen Herstellung von Polyester Monofilamenten (2,2') mit einem Titer von 2,8 bis 30 dtex, dadurch gekennzeichnet, dass die schmelzgesponnenen Monofilamente (2,2') während des Abkühlens mittels Blasluft zwischen einer Spinndüse (1) und einem gabelförmigem Reibelement (3) keine Berührung erleiden und über das Reiblement (3), das in einem Abstand von 200 bis 2800 mm zur Spinndüse (1) angeordnet ist, wobei der Umschlingungswinkel Reibelement (3) / Monofilament (2) 50°-150° beträgt, geführt, anschliessend spinnpräpariert und mit einer Geschwindigkeit von 4000 bis 6000 m/min aufgespult werden.

2. Monofilament aus Polyester mit einem Einzeltiter von 2.8 bis 30 dtex hergestellt nach dem Verfahren gemäss Anspruch 1, dadurch gekennzeichnet, dass das Monofilament gleichzeitig,
eine Dehnung von 20 - 45 %,
eine Festigkeit von 36 - 60 cN/tex,
einen kochschrumpf von 2 - 15 %,
Uster % < 1 und einen
gleichmässigen und runden Querschnitt aufweist.

## Claims

1. A process for the one-stage production of polyester monofilaments (2, 2') having a linear density of 2.8 to 30 dtex, characterized in that, during quench air cooling, the melt-spun monofilaments (2, 2') undergo no contact between a spinning jet (1) and a fork-shaped friction element (3) and are guided over the friction element (3), which is arranged at a distance of 200 to 2800 mm from the spinning jet (1), the wrap angle of friction element (3)/monofilament (2) being 50°-150°, then spin finished and wound up at a speed of 4000 to 6000 m/min.

2. A polyester monofilament having a linear density of 2.8 to 30 dtex, produced by the process of Claim 1, characterized in that the monofilament simultaneously has
an elongation of 20 - 45 %,
a tenacity of 36 - 60 cN/tex,
a boil shrinkage of 2 - 15%,
Uster % < 1, and a
uniform and round cross-section.

## Revendications

1. Procédé pour la fabrication en une étape de monofilaments (2.2') en polyester avec un titre allant de 2.8 jusqu'à 30 dtex, caractérisé en ce que les monofilaments (2,2') filés dans la masse fondue lors du refroidissement au moyen de l'air de soufflage n'ont aucun contact entre une filière (1) et un élément de frottement sous forme de fourche (3) et ils sont conduits sur un élément de frottement (3), lequel est fixé à une distance de 200 à 2800 mm de la filière (1), où l'angle de contact de l'élément de frottement (3) / monofilament (2) comprend 50°-150°, par la suite ils sont ensimés et bobinés avec une vitesse allant de 4000 à 6000 m/min.

2. Monofilament en polyester avec un titre élémentaire de 2.8 à 30 dtex fabriqué d'après le procédé selon la revendication 1, caractérisé en ce que le monofilament a simultanément
un allongement de 20 - 45 %,
une ténacité de 36 - 60 cN/tex,
un retrait à l'eau bouillante de 2 - 15 %,
un Uster % < 1 et
montre un profil homogène et rond.
